# EUROPÄISCHE PATENTANMELDUNG

(11) **EP 2 620 517 A1**
(43) Veröffentlichungstag der Anmeldung: **31.07.2013**
(21) Anmeldenummer: 12152427.6
(22) Anmeldetag: 25.01.2012
(51) Int. Cl.: C22F 1/18, C22C 14/00, C22C 1/04

(54) **Warmfeste TiAl-Legierung**

(71) Anmelder: MTU Aero Engines GmbH, 80995 München (DE)
(72) Erfinder: Smarsly, Wilfried, Dr., 81669 München (DE); Clemens, Helmut, Prof.Dr., 8700 Leoben (AT)

(57) **Zusammenfassung**

Die Erfindung betrifft eine Legierung auf der Basis von TiAl, welche neben unvermeidbaren Verunreinigungen als Legierungsbestandteile Titan, Aluminium, 43-45 at%, Molybdän,0,5 -3%, andere β-stabilisierende Elemente wie Niob, 0 -4,9 at% , Vanadium, Chrom, Mangan, Eisen in Summe 0-5 at% , Sonderkarbidbildner Hf uns Zr , in Summe 0-0,5 at %sowie Kohlenstoff, 0,1-1 at %, und Bor 0,05 -0,2 at%, und Silizium 0 -1 at% . Die Zusammensetzung ist ferner so gewählt, dass unter weitgehender Vermeidung von titanreichen Karbid-Ausscheidungen der Kohlenstoff in den Mischkristallen der Legierung gelöst ist und die Erstarrung der Legierung aus der Schmelze ausschließlich über die seigerungs- und texturarme β-Phase erfolgt, was eine merkliche Feinung des Gussgefüges zur Folge hat. Durch eine gezielte Wärmebehandlungen können sehr feine Sonderkarbide auf der Basis von z.B. Hafnium und Zirkon ausgeschieden werden.

## Beschreibung

### GEBIET DER ERFINDUNG

Die vorliegende Erfindung betrifft eine TiAl-Legierung sowie ein Verfahren zur Herstellung und Turbinenbauteile unter Verwendung dieser Legierung.

### STAND DER TECHNIK

Legierungen auf Basis von Titanaluminiden werden aufgrund ihres geringen Gewichts in der Technik in einer Vielzahl von Anwendungen eingesetzt. Unter anderem finden Titanaluminidlegierungen Verwendung bei Turbinenbauteilen, insbesondere für Turbinen im Flugtriebwerksbau. Dort können Titanaluminidlegierungen beispielsweise als Lauf- und/oder Leitschaufeln in Niederdruckturbinen oder Hochdruckverdichter von Flugtriebwerken eingesetzt werden.

Die Verwendung von Titanaluminidlegierungen für Lauf- und/oder Leitschaufeln sowie für Schaufel-Scheiben-Verbünde (BLISK: Kunstwort für Kombination von Schaufel und Scheibe (Blade, Disc)) oder andere Turbinenbauteile ist jedoch durch ungenügende Warmfestigkeitseigenschaften, insbesondere nicht ausreichende Kriechfestigkeit, auf einen Einsatztemperaturbereich von unter 750 ° C bis 780 °C beschränkt.

Eine TiAl-basierte Legierung, TNM Legieumg genanmt, sowie ein Verfahren zu ihrer Herstellung und ein Rotorblatt daraus sind in der EP 1 127 949 B1 beschrieben. Hierbei handelt es sich um TiAl-Legierungen, bei denen eine Mehrzahl von chemischen Elementen hinzu legiert sind, so dass eine laminare Gefügestruktur aus geordneter α₂-Phase und geordneter γ-Phase entsteht, die in geordneter βₒ-Phase eingebettet ist.

Weitere Titanaluminidlegierungen werden in der DE 10 2007 06 587 A1 beschrieben, bei welchem zu der Basis aus Titan und Aluminium, Niob mit einem Anteil von 5 bis 10 Atom-% legiert ist, wobei zusätzlich Kohlenstoff in einer Menge von 0,1 bis 1 Atom-% vorhanden sein kann.

Die DE 10 2004 056 582 A1 beschreibt ebenfalls Legierungen auf der Basis von Titanaluminiden, bei welchen Niob mit einem Anteil von 5 bis 10 Atom-% hinzu legiert ist. Darüber hinaus können die Legierungen Anteile von Molybdän im Bereich von 0,1 bis 3 Atom-% und von Kohlenstoff im Bereich von 0,05 bis 0,8 Atom-% umfassen.

Obwohl diese Legierungen bereits deutliche Verbesserungen hinsichtlich ihres Eigenschaftsprofils für den Einsatz bei höheren Temperaturen aufweisen, besteht ein weiterer Verbesserungsbedarf, insbesondere für den Temperaturbereich von 750 °C bis 850 °C.

### OFFENBARUNG DER ERFINDUNG

### AUFGABE DER ERFINDUNG

Es ist deshalb Aufgabe der vorliegenden Erfindung eine TiAl-Legierung bereitzustellen, die bessere Warmfestigkeitseigenschaften und insbesondere bessere Kriechfestigkeitseigenschaften aufweist, wobei gleichzeitig eine ausreichende Duktilität insbesondere für den sensiblen Einsatz in Flugturbinen vorhanden sein soll. Darüber hinaus soll eine derartige Legierung jedoch einfach herstellbar und insbesondere geeignet für entsprechende Gefügeeinstellungen sein. Darüber hinaus sollen Verfahren angegeben werden, wie eine entsprechende Legierung hergestellt werden kann.

### TECHNISCHE LÖSUNG

Diese Aufgabe wird gelöst mit einer Legierung mit den Merkmalen des Anspruchs 1, einem Verfahren mit den Merkmalen des Anspruchs 8 bis 9 sowie einem Turbinenbauteil mit den Merkmalen des Anspruchs 10. Vorteilhafte Ausgestaltungen sind Gegenstand der abhängigen Ansprüche.

Die Erfindung geht von der Kenntnis aus, dass eine Legierung auf Basis von TiAl mit entsprechenden Bestandteilen von Niob und Molybdän die Möglichkeit bietet einen höheren Anteil an Kohlenstoff zuzulegieren, da die Löslichkeit des Kohlenstoffs besonders in der Gamma - Phase durch das Legieren mit Niob und Molybdän deutlich erhöht wird. Der in den Mischkristallen gelöste Kohlenstoff bewirkt jedoch einen Härteanstieg und eine Steigerung der Kriechfestigkeit. Hafnium und Zirkon bilden aufgrund der höheren negativen Bildungsenthalpie stabilere Karbide als Titan und Molybdän. In Kombination mit dem gelösten Kohlenstoff in der Gamma - Phase können durch die stabilen Sonderkarbide höhere Einsatztemperaturen von oberhalb 750 und bis zu 850°C als mit der herkömmlichen TNM Legierung ermöglicht werden. Entsprechend kann die Zusammensetzung so gewählt werden, dass Karbidbildungen kontrolliert minimiert werden.. Der Mischkristalleffekt des Kohlenstoffs kann durch das Verhandensein von Silizium verstärkt werden. Bei Überschreiten der Löslichkeit kann Silizium feinste Silizide bilden. Beides, Mischkristalleffekt, Sonderkarbidbildung und Silzidbildung, haben positive Auswirkung auf die Kriechfestigkeit. Des Weiteren kann Mikrolegieren mit Yttrium, Lanthan und weiteren Selten-Erdelementen (SE), Gadolinium, ausgenutzt werden, dass es während Hochtemperaturwärmebehandlungen, die zur Einstellung eines kriechfesten Gefüges führen, nicht zu unkontrolliertem Kornwachstum kommt. Dieser Effekt wird auf die geringe Löslichkeit von Yttrium, Lanthan und weiteren SE , wie z.B. Gadolinium in der Matrix zurückgeführt. Aus diesem Grund kommt es zu einer Anreicherung an den Korngrenzen, was bei hohen Temperaturen limitierend auf die Korngrenzenbewegung wirkt. Elemente wie z.B. Yttrium wirken sich auch positiv auf das Oxidationsverhalten bei der Einsatztemperatur aus.

Weiterhin kann die Zusammensetzung der erfindungsgemäßen Titanaluminidlegierung so eingestellt werden, dass die Erstarrung ausschließlich über die ungeordnete β-Phase erfolgt und eine peritektische Erstarrung ausgeschlossen wird. Zu diesem Zweck müssen die Hauptbestandteile wie Niob, Molybdän, Kohlenstoff und Aluminium sowie Titan in entsprechenden aufeiander abgestimmten Mengen legiert werden. Während die Bestandteile Niob und Molybdän die β-Phase stabilisieren, stabilisiert der zugesetzte Kohlenstoff die α-Phase, so dass ein entsprechend ausgewogenes Verhältnis eingestellt werden muss. Alternativ kann das Legierungelement Niob durch andere β-stabilisierende Elemente wie Mangan, Eisen, Vanadium, Chrom oder Kombinationen von diesen Elementen ersetzt werden. Bevorzugt sollen dabei jene β-stabilisierenden Elemente eingesetzt werden, die die Stapelfehlerenergie der γ-Phase herabsetzen und dadurch die mechanische Zwillingsbildung speziell unterhalb der spröd-duktil-Übergangstemperatur verstärkt. Ebenso muss die Wirkung von Silizium, Yttrium und anderen SE-Elementen auf die Duktilität und Kriechfestigkeit berücksichtigt werden.

Ferner kann die Zusammensetzung der erfindungsgemäßen Titanaluminidlegierung so eingestellt werden, dass eine elastische + plastische Bruchdehnung der Legierung insbesondere im unoxidierten Zustand bei einer Temperatur von 300°C im Bereich von größer oder gleich 1,0 %, vorzugsweise größer oder gleich 1,3 % liegt.

Durch die gewählte erfindungsgemäße Zusammensetzung der TiAl Legierung ist weiterhin eine Einstellung eines feinkörnigen Gefüges möglich, welches zur Erzielung der oben angegebenen elastisch + plastischen Bruchdehnung beitragen kann und die die Duktilität reduzierende Wirkung aufgrund der Mischkristallhärtung, Sonderkarbid- und Silizidbildung kompensiert, aber trotzdem eine akzeptable Kriechfestigkeit bei Temperaturen oberhalb von 750°C und bis 850°C aufweist.

Die Zusammensetzung der Legierung kann darüber hinaus so gewählt werden, dass bei einer Temperatur von mehr als 700°C der Bildung der ω-Phase in der Legierung minimiert oder unterdrückt wird.

Die Legierung kann als weitere Bestandteile Silizium, Yttrium, Lanthan und weitere Selten Erdelemente, wie z.B. Gadolinium, umfassen. Silizium trägt zur substitutionellen Mischkristall- und Ausscheidungshärtung bei, während Yttrium, Lanthan und andere Selten -Erdelemente genutzt werden können, um besonders homogene Gefüge herzustellen, die durch die Begrenzung des Kornwachstums während der thermomechanischen Herstellungprozesse bei 300°C noch die gewünschte elastisch+plastische Bruchdehnung aufweisen.

Die Legierung kann als weiteren Bestandteil Bor umfassen, welches bevorzugt Boride bildet aber in geringen Mengen ebenfalls in den Mischkristallen der Legierung gelöst ist und somit zur Mischkristallhärtung und somit Festigkeitssteigerung beiträgt.

Zusätzlich kann die Zusammensetzung der TiAl Legierung so eingestellt werden, dass sich durch eine entsprechende Wärmebehandlung ein nahezu vollständiges lamellares Gefüge ausbildet, welches eine homogene Größenverteilung der lamellaren Körner aufweist und die Ausbildung von globularen βₒ und γ Körnern unterdrückt. Ein derartiges Gefüge ist auch als so genanntes DFL- (Designed fully lamellar) Gefüge bekannt. Alternativ können globulare γ-Körner in einer lamellaren Matrix eingebaut sein, um eine akzeptable Duktilität unterhalb der spröd-duktil-Übergangstemperatur einzustellen.

Die Einstellung eines vorteilhaftes Gefüge wird durch die erfindungsgemäße Erstarrung der Legierung aus der Schmelze rein über die β-Phase ermöglicht, da eine peritektische Erstarrung bzw. Umwandlung vermieden wird. Dies ist hinsichtlich Segregation und Erstarrungstextur vorteilhaft.

Die Korngröße kann beim lamellaren Gefüge bzw. DFL-Gefüge im Bereich einer durchschnittlichen Größe des Durchmessers der feinlamellaren Kolonien von kleiner oder gleich 200µm,, vorzugsweise kleiner oder gleich 50 µm liegen

Ein weiterer Vorteil der erfindungsgemäßen Legierung besteht darin, dass die gewählten Legierungselemente der Bildung von ω-Phasen entgegenwirken, die sich bei höheren Temperaturen bilden und eine versprödende Wirkung aufweisen können. Ein Teil der gewählten Legierungselemente setzen die Stapelfehlerenergie der γ -Phase herab, so dass eine mechanische Zwillingsbildung erleichtert wird, was positiv für die Duktilität bei Raumtemperatur und 300 °C ist.

Entsprechend können die erfindungsgemäßen Legierungen Zusammensetzungen aufweisen, bei denen der Aluminiumgehalt im Bereich von 43 bis 48 Atom-% Aluminium, insbesondere 43 bis 45 Atom-% Aluminium, der Molybdänanteil im Bereich von 0,5 bis 3,0 Atom-% Molybdän, insbesondere von 1,0 bis 2,5 Atom-% Molybdän, der Niobanteil im Bereich von 0 bis 4,9 Atom-% Niob, insbesondere 4,0 bis 4,5 Atom-% Niob, ie Elemente Mangan, Eisen, Vandium, Chrom jeweils im Bereich von 0 bis 5 Atom-% sowie der Kohlenstoffanteil im Bereich von 0,1 bis 1,0 Atom-%, insbesondere von 0,25 bis 0,9 Atom-% Kohlenstoff, gewählt werden, wobei der Rest durch Titan und unvermeidbare Verunreinigungen gebildet wird. Zusätzlich kann ein Anteil von 0,05 bis 0,2 Atom-% Bor, insbesondere 0,1 bis 0,15 Atom-% Bor, vorgesehen sein.

Zusätzlich können erfindungsgemäße Legierungen weitere Zusammensetzungen von 0 bis 1 Atom-% Silizium, insbesondere 0,2 bis 0,5 Atom-% Silizium aufweisen, sowie ein Gesamtanteil von Yttrium, Lanthan und weitere SE-Elementen, wie Gadolinium , deren Gesamtsumme im Bereich von 0-1 Atom-% liegen kann. Die Schmelztemperatur der gewählten SE-Elemente soll über der Einsatztemperatur des TiAl-Bauteils liegen.

### Ausführungsbeispiele:

Ti - 43.5Al - 4Nb - IMo - 0.1B - 0.3C - 0.3Si Ti - 43.5Al - 4Nb - 1.5Mo - 0.1B - 0.3C - 0.3Si
Ti - 43.5Al - 4Nb - 1.5Mo - 0.1B - 0.5C
Ti-43Al-4 Nb -1,5Mo-0,1 B- 0,25Hf-0,25Zr-0,6C
Ti-43Al-4 Nb -1,5Mo-0,1 B- 0,25Hf-0,3C
Ti-43Al-4 Nb -1,5Mo-0,1 B- 0,25Zr-0,3C
Ti-43,5Al-1 Nb -1Mo- 1Mn-1Cr-0,1 B- 0,25Hf-0,25Zr-0,6C
Ti-43,5Al-1 Nb -1Mo-1Mn-1Cr- 0,1 B- 0,25Hf-0,3C
Ti-43,5Al-1Nb -1 Mo-1Mn-!Cr- 0,1 B- 0,25Zr-0,3C
Ti - 43.5Al - 4Nb - 1.5Mo - 0.1B - 0.5C - 0.15Gd
Ti - 43.5Al - 4Nb - IMo - 0.1B - 0.15Gd
Ti-43Al-2Mo-1,5Mn-1Cr-0,1B-0,3C-0,3Si
Ti-43Al-2Mo-1,5Mn-1Cr-0,25Hf-0,25Zr-0,6C-0,3Si-0,1B
Ti-43Al-2Mo-1,5Mn-1Cr-0,25Zr-0,6C-0,3Si-0,1B
Ti-43Al-2Mo-1,5Mn-1Cr-0,25Hf-0,6C-0,3Si-0,1B
Ti-43Al-2Mo-2V-1Cr-0,1B-0,3C-0,3Si
Ti-43Al-2Mo-2V -1Cr-0,25Hf-0,25Zr-0,6C-0,3Si-0,1B
Ti-43Al-2Mo-2V-1Cr-0,25Zr-0,6C-0,3Si-0,1B
Ti-43Al-2Mo-2V-1Cr-0,25Hf-0,6C-0,3Si-0,1B
Ti-43Al-2Mo-1,5Fe-1Cr-0,1B-0,3C-0,3Si
Ti-43Al-2Mo-1,5Fe-1Cr-0,25Hf-0,25Zr-0,6C-0,3Si-0,1B
Ti-43Al-2Mo-1,5Fe-1Cr-0,25Zr-0,6C-0,3Si-0,1B
Ti-43Al-2Mo-1,5Fe-1Cr-0,25Hf-0,6C-0,3Si-0,1B

## Patentansprüche

1. Legierung auf der Basis von TiAl, welche neben unvermeidbaren Verunreinigungen als Legierungsbestandteile Titan, Aluminium, 43-45 at%, Molybdän,0,5 -3%, andere β-stabilisierende Elemente wie Niob, 0 -4,9 at% , Vanadium, Chrom, Mangan, Eisen in Summe 0-5 at% , Sonderkarbidbildner Hf uns Zr , in Summe 0-0,5 at %sowie Kohlenstoff, 0,1-1 at %, und Bor 0,05 -0,2 at%, und Silizium 0 -1 at% ,umfasst, **dadurch gekennzeichnet, dass**
die Zusammensetzung so gewählt ist, dass unter weitgehender Vermeidung von titanreichen Karbid-Ausscheidungen der Kohlenstoff in den Mischkristallen der Legierung gelöst ist und die Erstarrung der Legierung aus der Schmelze ausschließlich über die seigerungs- und texturarme β-Phase erfolgt, was eine merkliche Feinung des Gussgefüges zur Folge hat. Durch eine gezielte Wärmebehandlungen können sehr feine Sonderkarbide auf der Basis von z.B. Hafnium und Zirkon ausgeschieden werden.

2. Wie 1 nur mit einem geringen Gehalt an Seltenerd-Elementen , in Summe bis 1 at% (z.B. Yttrium, Lanthan, Gadolinium)

3. Legierung nach einem der vorhergehenden Ansprüche,
**dadurch gekennzeichnet, dass**
das Gefüge als feinkörniges lamellares Gefüge eingestellt ist, bei welchem die γ und die α₂-Phase in Lamellenkolonien mit einer durchschnittlichen Koloniegröße von unter 200 µm Durchmesser, insbesondere kleiner 50 µm Durchmesser vorliegen. Zusätzlich können globulare γ- und /oder βₒ - Körner in die lamellare Matrix eingelagert sein

4. Legierung nach einem der vorhergehenden Ansprüche,
**dadurch gekennzeichnet, dass** die Legierung Bor mit einem Anteil von insbesondere mit 0,1 bis 0,15 at.-% aufweist.

5. Legierung nach einem der vohergehenden Ansprüche, **dadurch gekennzeichnet, dass** die Legierung Silizium mit einem Anteil von insbesondere 0,2 bis 0,5 At.-% aufweist.

6. Legierung nach einem der vohergehenden Ansprüche, **dadurch gekennzeichnet, dass** die Legierung Yttrium, Lanthan und Selten- Erdelemente (SE) mit einem Gesamtanteil von 0 bis 1 At.-% aufweist.

7. Legierung nach Anspruch 1 bis 6,
**dadurch gekennzeichnet, dass**
die Zusammensetzung der Legierung so gewählt ist, dass bei einer Temperatur von mehr als 700°C der Bildung der ω-Phase minimiert oder unterdrückt wird

8. Verfahren zur Herstellung einer Legierung nach einem der vorhergehenden Ansprüche mit folgenden Schritten:
- Herstellung einer Schmelze,
- Erstarren der Schmelze im Ingot bzw. bei der Pulververdüsung ausschließlich über die β-Phase
- Einstellung eines feinkörnigen lamellaren Gefüges, welches globulare Gefügeanteile der geordneten - βₒ und γ-Phase aufweisen kann.

9. Verfahren nach Anspruch 8,
**dadurch gekennzeichnet, dass**
die Schmelze durch Vakuumlichtbogenschmelzen oder Plasmalichtbogenschmelzen erzeugt wird und/oder die Formgebung durch Guss erfolgt und/oder die Gefügeeinstellung durch Wärmebehandlung und/oder thermomechanische Behandlung, insbesondere heißisostatisches Pressen, Strangpressen, Schmieden und Walzen erfolgt.

10. Verfahren nach Anspruch 1-9
**dadurch gekennzeichnet, dass** Pulver aus Legierungen nach Anspruch 1-10 durch Gasverdüsung erzeugt wird und/oder die Verdichtung und Formgebung durch heißisostatisches Pressen, Strangpressen, Schmieden erfolgt und/oder die Gefügeeinstellung durch Wärmebehandlung erfolgt.

11. Verfahren nach Anspruch 1-10
**dadurch gekennzeichnet, dass** Pulver aus Legierungen nach Anspruch 1-10 durch Gasverdüsung erzeugt wird und/oder die Verdichtung und Formgebung durch Laser oder Elektronenstrahlaufbauschweißen und/oder die Gefügeeinstellung durch Wärmebehandlung erfolgt.

12. Legierung nach Anspruch 1, **dadurch gekennzeichnet, dass** man sie als Gusslegierung, Schmiedelegierung und pulvermetallurgisch hergestellte Legierung einsetzen kann. Durch entsprechenden ein- bzw. mehrstufige Wärmebehandlungen können Gusslegierung, Schmiedelegierung und pulvermetallurgisch hergestellte Legierung entweder als hochwarmfeste "keramische" Variante bzw. als duktile "metallische" Variante ausgeführt werden.

13. Turbinenbauteil, insbesondere Leit- oder Laufschaufel einer Gasturbine, mit einer Legierung nach einem der Ansprüche 1 bis 8, vorzugsweise hergestellt mit dem Verfahren nach einem der Ansprüche 9 bis 12.
